# EUROPÄISCHE PATENTSCHRIFT

(11) **EP 3 181 315 B1**
(45) Veröffentlichungstag und Bekanntmachung des Hinweises auf die Patenterteilung: **10.06.2020**
(21) Anmeldenummer: 15003585.5
(22) Anmeldetag: 16.12.2015
(51) Int. Cl.: B27N 3/14, B27N 7/00

(54) **VERFAHREN ZUR HERSTELLUNG EINER OSB MIT GLATTER OBERFLÄCHE**
METHOD FOR PRODUCING AN OSB WITH A SMOOTH SURFACE
PROCEDE DE FABRICATION D'UN PANNEAU OSB PRESENTANT UNE SURFACE LISSE

(43) Veröffentlichungstag der Anmeldung: 21.06.2017
(73) Patentinhaber: SWISS KRONO Tec AG, 6004 Luzern (CH)
(72) Erfinder: Kalwa, Norbert, DE - 32805 Horn-Bad Meinberg (DE)
(74) Vertreter: Rehmann, Thorsten

(56) Entgegenhaltungen:
- EP-A1- 1 749 587
- EP-A1- 2 027 979
- WO-A1-90/13403
- US-A- 4 364 984
- US-A1- 2012 121 863
- Anonymous: "Wood flour - Wikipedia, the free encyclopedia", , 25. November 2015 (2015-11-25), XP55285002, Gefunden im Internet: URL:https://web.archive.org/web/2015112511 0300/https://en.wikipedia.org/wiki/Wood_fl our [gefunden am 2016-06-30]

## Beschreibung

Die Erfindung betrifft ein Verfahren zur Herstellung einer OSB bei dem lange, mit einem Klebstoff beleimte Holzspäne (Strands) in mindestens drei Schichten orientiert gestreut werden, wobei die Ausrichtung der Holzspäne in angrenzenden Schichten versetzt erfolgt und anschließend die gestreuten Schichten unter hohem Druck und Temperatur zu einer Platte gewünschte Dicke verpresst werden, wobei der Klebstoff aushärtet.

Eine solche Platte ist beispielsweise aus der EP 1 136 636 A1 bekannt. Eine OSB zeichnet sich dadurch aus, dass sie von Lage zu Lage sich kreuzende, abwechselnd in Längsrichtung so wie in Querrichtung des Grundrisses verlaufende Strands aufweist. Die Strands weisen eine Länge von 70 bis 200 mm, eine Breite von 6 bis 30 mm und eine Dicke von 0,3 bis 1,2 mm auf. Als Material wird Nadelholz oder Laubholz verwendet, wobei der Holzanteil in der fertigen Platte zwischen 90 % und 98 % liegt. Die Orientierung der Späne in den einzelnen Schichten wird durch hintereinander angeordnete Streuaggregate realisiert.

Die bekannte OSB (Oriented Strand Board) wird als Schalungsplatte verwendet. Um eine glatte Oberfläche zu erzielen, werden auf die letzte StrandSchicht Fasern oder Späne aufgestreut, die die Unebenheiten der Oberfläche des Kerns ausgleichen sollen, um eine möglichst plane Oberfläche zu erzielen. Diese Feindeckschicht besteht aus einem Holz-Feinstmaterial, das nach einer Siebmaschenweite, die kleiner als 0,5 mm ist, erhalten wurde. Auf die Feinspäneschicht wird eine Papierschicht aufgelegt und in einer Kurztaktpresse werden alle Schichten miteinander verpresst, wobei unter Druck und Hitze ein Fließen des Kernes erreicht wird und somit eine Klebung zwischen dem Phenolpapier und dem Kern erfolgt.

Dadurch, dass die Streurichtung der Strands von einer Lage zur nächsten um 90° gedreht ist, resultiert eine hohe Biegefestigkeit von OSB, was OSB für viele Anwendungen im Baubereich interessant macht. Ein weiterer Vorteil ist, dass eine OSB, besonders bei der Verwendung von Nadelhölzern, im Vergleich zu anderen Holzwerkstoffen eine niedrigere Rohdichte besitzt. Dies macht OSB auch für Anwendungen im Fahrzeugbau zum Produkt der Wahl. Zudem kann OSB in Längen und Breiten produziert werden, die zum Beispiel den Aufwand zur Konfektionierung bei der Herstellung einer LKW-Ladefläche minimiert.

Bedingt durch die Geometrie der Strands und deren Streuung ergibt sich an der fertigen OSB keine glatte oder gar geschlossene Oberfläche, sondern die OSB weist eine Oberflächenstruktur mit vielen Vertiefungen, teilweise bis zu etwa 4 mm, auf. Diese Oberflächenstruktur verhindert eine Beschichtung von OSB mit bei anderen Holzwerkstoffen üblicherweise verwendeten Technologien, wie beispielsweise das Auflaminieren von mit Harnstoff-/ und/oder Melaminharz imprägnierten Papieren, Aufkaschieren von Finishfolien usw. Damit sind OSB viele Anwendungen verschlossen, die wirtschaftlich interessant wären. Denkbar sind hier Anwendungen für Betonschalungen, Fußböden, Fahrzeugböden und Seitenverkleidungen von Ladeflächen von LKW und Transportfahrzeugen.

Die einfachste Methode, eine glatte Oberfläche bei einer OSB zu erzeugen wäre das Schleifen, was aber zu Materialverlusten von mehr als 10 % führt. Nicht nur unter Kosten-, sondern auch unter ökologischen Aspekten ist das aber nicht sinnvoll.

Eine andere Möglichkeit, eine glatte Oberfläche zu erzeugen, besteht darin, in eine OSB-Fertigungslinie zusätzliche Streueinrichtungen für feine Späne einzubauen. Dies zieht jedoch eine umfangreiche Investition für die Spanherstellung, Spanaufbereitung und Spanbeleimung nach sich. In bestehenden Fertigungsbetrieben ist in vielen OSB-Linien kein Platz für derartige Installationen, sodass diese Möglichkeit für die meisten Hersteller ausscheidet. Auch bei Neuanlagen ist unklar, wieviel Prozent der gesamten Produktion mit einer derart optimierten Deckschicht versehen werden soll, sodass in einer dahingehenden Investition ein erhebliches Risiko gesehen werden muss.

In der US 4,364,984 A wird eine OSB mit einem fünfschichtigen Aufbau offenbart, wobei die untere und obere Deckschicht gegenüber den Strands des Kernes wesentlich feinere Späne aufweist.

Die DE 25 13 764 A1 offenbart ein Verfahren zur Herstellung einer Holzwerkstoffplatte, bei dem eine Mischung aus Klebstoff, Kunststoff und Holzmehl als Pulver auf die zu beschichtenden Seiten der Holzwerkstoffplatte aufgebracht und dann mit der Holzwerkstoffplatte verpresst wird. Eine solche Platte kann anschließend mit einem Dekorpapier, einer PVC-Folie oder einem Furnier beschichtet werden, um als Möbelplatte Verwendung zu finden.

Eine andere Möglichkeit der Glättung der Oberseite ist das Füllen der Löcher mit Hilfe eines Lackes. Dies erfordert eine Lackierlinie mit mehreren Auftragswerken. Da auch die Auftragsmengen bei einigen 100 g/m² liegen müssen, ist dieses Verfahren sehr kostenintensiv. Außerdem ist eine anschließende Beschichtung mit Melaminharz imprägnierten Papieren auf einer Kurztaktpresse nicht ohne weiteres möglich, da es regelmäßig zwischen der lackierten OSB-Oberfläche und Melamin zu Haftungsproblemen kommt. Auch die Ausrüstung des Lackes mit geeigneten Füllstoffen, wie beispielsweise Holzmehl usw. löst dieses Problem offensichtlich nicht. Darüber hinaus kann es zu Störungen bei Aushärtung des Lackes kommen, jedenfalls dann, wenn die Fehlstellen in der Oberfläche der OSB besonders tief sind.

Die EP 1 749 587 A1 offenbart eine Bauplatte aus Holzwerkstoff und ein Verfahren zu ihrer Herstellung, bei dem eine OSB-Platte aus mindestens drei Lagen verpresster, harzbeleimter Späne hergestellt wird. Auf diese verpresste Späne wird eine Beschichtung aus einem wasserbasierten Lack aufgetragen, der anschließend getrocknet wird und so eine ebene Oberfläche erreicht werden kann. Dem wasserbasierten Lack kann Holzmehl zugegeben werden.

Ein weiterer Lösungsansatz ist die Verwendung von relativ dicken phenolharzimprägnierten Natronkraftpapieren, die oft auf ein Endgewicht von mehr als 400 g/m² kommen. Diese werden in einer Kurztaktpresse auf die Oberfläche aufgepresst. Damit werden zwar die vorhandenen Löcher optisch überdeckt, jedoch bleibt die Eindruckfestigkeit in den Bereichen, in denen sich unter Beschichtung eine typische Fehlstelle in der Oberfläche der OSB befindet, niedrig. Damit besteht ein sehr hohes Risiko, dass wenn eine derartig beschichtete OSB beispielsweise als Ladefläche in einem LKW eingesetzt wird, durch punktförmige Belastungen Beschädigungen entstehen. In diese Beschädigungen kann später Wasser eindringen und zu Quellungen der Platte führen, die großflächige Materialzerstörungen nach sich zieht. Im Vergleich zu üblicherweise dafür verwendete Materialien (Sperrholz) ergäbe sich dann ein kürzerer Zyklus zum Austausch der Ladefläche, was die Kosten für den Nutzer erhöht. Innerhalb der bereits beschriebenen Inhomogenität unterhalb der Beschichtung lässt sich häufig eine Wolkigkeit, die aus hellen und dunklen Bereichen resultiert und eine leichte Welligkeit beobachten. Daraus resultiert keine hochwertige Anmutung des Produktes.

In der EP 2 027 979 A1 wird ein anderes Problem der Beschichtung von Holzwerkstoffplatten angesprochen. Aus Umweltschutzgründen soll eine Holzwerkstoffplatte pulverbeschichtet werden. Zur Pulverbeschichtung wird ein elektrostatisch aufgeladenes Lackpulver unter Anwendung eines elektrischen Feldes gleichmäßig auf der zu lackierenden Oberfläche verteilt, anschließend auf dieser Oberfläche aufgeschmolzen und zu einer homogenen, fest an der Oberfläche haftenden Lackschicht verbunden. Um die Pulverbeschichtung vornehmen zu können, muss die Platte entsprechend leitfähig sein, damit das elektrische Feld angelegt werden kann. Hierzu wird vorgeschlagen, leitfähige Salze bei der Herstellung von Phenol-Klebstoff gebundene Platten anzuwenden.

Hiervon ausgehend liegt der Erfindung die Aufgabe zu Grunde, ein alternatives Verfahren zur Herstellung einer OSB mit einer glatten Oberfläche zu schaffen, die mit einer Beschichtung versehen werden kann.

Zur Problemlösung zeichnet sich das gattungsgemäße Verfahren durch folgende Schritte aus:
- Aufstreuen eines Gemisches aus Holzmehl und einem Kunstharzpulver auf eine Oberseite (5) der oberen Deckschicht (3),
- Abstreifen oder Abrütteln des aufgestreuten Gemisches, sodass Unebenheiten bis zu einer Tiefe von 4 mm verfüllt werden,
- Aushärten des Gemisches (4) unter Druck- und Temperatureinfluss indem das Gemisch (4) in die Vertiefungen in der oberen Deckschicht (3) hineingepresst wird, wobei das Kunstharz aufschmilzt und eine gleichmäßige Oberflächenschicht ausbildet,
wobei das Kunstharz Melamin- oder Phenolharz ist und das Gemisch in einer Menge von mindestens 80 g/m² aufgestreut wird.

Durch das aktive Einrakeln/Einrütteln des Gemischs in die Vertiefungen wird später eine erstklassige Oberfläche erhalten, die gut zu beschichten ist. Beispielsweise kann ein Papier oder eine Folie aufgebracht werden. Die so veredelte OSB kann bevorzugt als Betonschalungsplatte oder als Ladefläche eines LKW eingesetzt werden. Das Gemisch kann auf eine Oberseite einer bereits verpressten OSB aufgestreut werden oder auf die letzte gestreute Schicht langer Späne, eines aus mindestens drei gestreuten Schichten langer Späne bestehenden Spänekuchens aufgestreut werden.

Das Gemisch wird vorzugsweise mit einem Flächengewicht von mindestens 100 g/m² aufgestreut. Insbesondere vorzugsweise wird mit einem Flächengewicht von 200 g/m² aufgestreut.

Das Gemisch kann vorzugsweise aus 50 Gew% Holzmehl und 50 Gew% Kunstharzpulver bestehen.

Die langen Holzspäne werden auf ein in einer Transportrichtung T umlaufendes Förderband gestreut. Wenn auch eine glatte Unterseite erzeugt werden soll, wird zunächst auf eine Papierlage ein Gemisch aus Holzmehl und Kunstharzpulver aufgestreut und darauf die erste Schicht langer Holzspäne aufgestreut. In diesem Fall erfolgt das Verpressen des Schichtaufbaus später bevorzugt in einer Kurztaktpresse, weil der technologische Aufbau einer Kurztaktpresse hierfür sehr aufwändig wäre.

Grundsätzlich denkbar wäre aber auch, den Schichtaufbau kontinuierlich zu verpressen.

Auf die obere Gemischschicht kann bevorzugt ein phenolharzimprägniertes Natronkraftpapier aufgelegt werden, bevor der aus den aufeinander liegenden Schichten bestehende Schichtaufbau verpresst wird.

Vorteilhaft ist es, wenn das Gemisch mittels einer Rasterwalze aufgestreut wird. Es kann aber auch sehr einfach über einen oberhalb des Förderbandes angeordneten trichterförmigen Behälter aufgestreut werden. Frässtaub eignet sich gut für die Verwendung als Holzmehl in dem Gemisch. Damit werden gleichzeitig Recyclingaspekte berücksichtigt.

Um das Gemisch zu stabilisieren, können zur Armierung zusätzlich Holz- oder Cellulosefasern mit einem Anteil von 5 bis 20 Gew% hinzugegeben werden. Auch können dem Gemisch Netzmittel, Härter usw. als Hilfsstoffe zugegeben werden, die den Prozess positiv beeinflussen.

Eine OSB bestehend aus mindestens drei Schichten von Strands zeichnet sich durch eine auf der Sichtseite der ersten und/oder letzten Schicht aufgebrachten Schicht aus einem Gemisch aus Holzmehl und Kunstharz aus und einer auf der Gemisch-Schicht aufgebrachten Beschichtung, insbesondere einer Papierlage, aus.

Auf die Schicht aus Holzmehl und Kunstharz kann eine diese abdeckende Papierlage aufkaschiert sein. Die Papierlage ist vorzugsweise ein phenolharzimprägniertes Natronkraftpapier. Das Kunstharz ist vorzugsweise Melamin- oder Phenolharz.

Mit Hilfe einer Zeichnung soll die Erfindung nachfolgend näher beschrieben werden. Es zeigen:
- Figur 1 -: die schematische Darstellung einer OSB-Plattenherstellungsanlage;
- Figur 2 -: die vergrößerte Darstellung gemäß Sichtpfeil II aus Figur 1;

Zunächst werden lange Holzspäne (Strands), die eine Länge von 150 bis 300 mm, vorzugsweise maximal 200 mm, eine Breite von 10 bis 2 mm und eine Dicke von weniger als 1 mm aufweisen, auf ein in einer Transportrichtung T umlaufendes - hier nicht dargestelltes - Transportband gestreut und zu einer unteren Deckschicht 1 gestreut. Auf diese Schicht 1 wird eine Mittelschicht 2 langer Späne gestreut, wobei die Späne in der Mittelschicht 2 gegenüber der unteren Deckschicht 1 um im Wesentlichen 90° versetzt sind. Das heißt, wenn die Späne in der unteren Deckschicht 1 in Längsrichtung (Transportrichtung T) orientiert sind, sind die Strands in der Mittelschicht 2 quer dazu orientiert, sie verlaufen also in Querrichtung. Auf die Mittelschicht 2 wird eine obere Deckschicht 3 langer Holzspäne aufgestreut, die dieselbe Ausrichtung wie die Strands in der unteren Deckschicht 1 haben. Die Holzspäne sind mit einem Klebstoff beleimt.

Als Klebstoffe kommen Phenol-Formaldehydbindemittel (PF), Harnstoff-Formaldehydbindemittel (MF), Melamin-Harnstoff-Formaldehydbindemittel (MUF) oder Melamin-Harnstoff-Phenol-Formaldehydbindemittel (MUPF) in Betracht. Auch PDMI ist als Klebstoff geeignet. Innerhalb einer OSB können auch zwei verschiedene Bindemittel als Klebstoff eingesetzt werden. In der Mittelschicht können die Späne beispielsweise mit PDMI und in den Deckschichten mit MUF- bzw. MUPF-Bindemittel beleimt werden. Vorzugsweise wird PMDI als Klebstoff verwendet.

Auf die obere Deckschicht 3 wird eine Schicht 4 aus einem Gemisch 4 aus Holzmehl und einem Kunstharzpulver (Melaminharz oder Phenolharz) aufgestreut. Mittels einer Abstreifvorrichtung 6 wird die Gemisch-Schicht 4 abgestreift, sodass das Gemisch 4 aus Holzmehl und Kunstharzpulver aktiv in die in der Oberseite 5 der oberen Deckschicht 3 befindlichen Löcher gerieben wird. Der aus den Schichten 1, 2, 3, 4 bestehende Kuchen 8 wird in eine Doppelbandpresse 20 transportiert. Bei einer Presstemperatur von 260° C, einem Druck von bis zu 300 N/cm² wird der Schichtaufbau zu einer OSB 10 gewünschter Dicke verpresst.

Wie Figur 2 zeigt füllt das verpresste Gemisch 4 in der Schicht 4 die Zwischenräume zwischen den Holzspänen in der oberen Deckschicht 3 aus. Durch die unterschiedlichen Dicken und Längen beziehungsweise Breiten der Strands bilden sich in den einzelnen Schichten 1, 2, 3 Hohlräume aus, die auf der Oberseite 5 der oberen Deckschicht 3 Vertiefungen von bis zu 4 mm hinterlassen, die auch noch Hinterschnitte aufweisen können, in die das Gemisch 4 aus Holzmehl und Kunstharzpulver der Schicht 3 hineingepresst wird, sodass sich die in Figur 2 gezeigte glatte Oberfläche 7 an der verpressten OSB 10 einstellt.

Auf die glatte Oberfläche 7 der OSB 10 wird anschließend eine Beschichtung, vorzugsweise aus Papier oder Folie aufkaschiert. Das Papier kann auch auf die abgerakelte beziehungsweise abgerüttelte Schicht 4 aufgelegt werden, bevor der Spänekuchen 8 verpresst wird.

### Ausführungsform 1

Auf die Oberseite 5 einer OSB 10 (22 mm) wurde mit einer Streuvorrichtung ein Gemisch 4 aus Holzmehl und Melaminharzpulver (100 g/m²) im Verhältnis 1:1 aufgestreut. Zum Aufstreuen wird eine Maschine der Firma TPS eingesetzt, deren wesentliche Komponenten ein Vorratstrichter, eine darunter befindliche, rotierende Rasterwalze und eine Abstreifvorrichtung sind. Durch die Rotationsgeschwindigkeit der Rasterwalze wird dabei die Auftragsmenge pro Quadratmeter festgelegt. Hinter der Streumaschine befindet sich eine Vorrichtung mit der durch eine Abziehvorrichtung das aufgestreute Pulver in die Vertiefungen gerakelt wird. Auf die bestreute Oberfläche 7 wurde ein phenolharzimprägniertes Natronkraftpapier aufgelegt. Das Imprägnat besaß ein Endgewicht von ca. 450 g/m². Der Aufbau wurde in einer Kurztaktpresse bei einer Presstemperatur von 200° C, einem Druck von 20 bar und einer Presszeit von 35 sec verpresst. Zum Vergleich wurde eine OSB 10 ohne aufgestreutes Pulver mit dem gleichen Phenolharzimprägnat verpresst. Beim visuellen Vergleich wurde an der Vergleichsplatte eine deutlich stärkere Welligkeit und Wolkigkeit beobachtet. Teilweise sind die unter der Beschichtung befindlichen Strands noch deutlich erkennbar beziehungsweise fühlbar. An den beiden Mustern wurde mit Hilfe eines Kugelfalltests die Eindruckfestigkeit geprüft. Dazu wurde eine Eisenkugel aus verschiedenen Höhen auf die Oberfläche 7 fallen gelassen. Pro Höhe wurden jeweils fünf Fallversuche durchgeführt. Der Test für die entsprechende Höhe gilt als bestanden, wenn bei keinem der fünf Versuche eine mechanische Beschädigung zu beobachten ist.

| Variante | OSB mit Pulver und Imprägnat rhino TEG OS 400 | OSB ohne Pulver mit Imprägnat rhino TEG OS 400 |
|---|---|---|
| Fallhöhe Kugelfalltest | 1500 mm | 900 mm |

### Ausführungsform 2

An einer OSB-Linie wird auf die oberste Strandschicht 3 eines Spänekuchens 8 mit Hilfe einer Streuvorrichtung ein Gemisch 4 aus Schleifstaub und Melaminharzpulver (200 g/m²) im Verhältnis 1:1 aufgestreut. Mit der erhöhten Menge wird dabei den noch lose auf dem Transportband liegenden Strands Rechnung getragen, die noch größere zu füllende Zwischenräume aufweisen. Zum Aufstreuen wird eine Maschine der Firma TPS eingesetzt, deren wesentliche Komponenten ein Vorratstrichter, eine darunter befindliche, rotierende Rasterwalze und eine Abstreifvorrichtung sind. Durch die Rotationsgeschwindigkeit der Rasterwalze wird dabei die Auftragsmenge pro Quadratmeter festgelegt. Auf die bestreute Oberfläche 7 wurde bei einem Muster phenolharzimprägniertes Natronkraftpapier aufgelegt. Das Imprägnat besaß ein Endgewicht von ca. 210 g/m². Der Aufbau wurde in einer Kurztaktpresse bei einer Presstemperatur von 200° C, einem Druck von 20 bar und einer Presszeit von 35 sec verpresst.

Zum Vergleich wurde eine OSB 10 ohne aufgestreutes Pulver mit dem Phenolharzimprägnat aus der Ausführungsform 1 verpresst. An den beiden Mustern wurde mit Hilfe eines Kugelfalltests die Eindruckfestigkeit geprüft. Dazu wurde eine Eisenkugel aus verschiedenen Höhen auf die Oberfläche 7 fallen gelassen. Pro Höhe wurden jeweils fünf Fallversuche durchgeführt. Der Test für die entsprechende Höhe gilt als bestanden, wenn bei keinem der fünf Versuche eine mechanische Beschädigung zu beobachten ist.

Hier zeigt sich, dass durch das aufgestreute Gemisch 4 aus Holzmehl und Melaminharzpulver, eine Verwendung von dünnerem phenolharzimprägniertem Natronpapier bei gleichen Eindruckfestigkeiten ermöglicht.

| Variante | OSB mit Pulver 1x Imprägnat pro TEG 827 | OSB ohne Pulver 1x Imprägnat Rhino TEG OS 400 |
|---|---|---|
| Fallhöhe Kugelfalltest | 900 mm | 900 mm |

In dem Gemisch 4 aus Holzmehl oder Frässtaub können natürlich auch andere duroplastische Bindemittel oder Bindemittelgemische als Pulverharze eingesetzt werden (Phenol-Formaldehydharz, Melamin-Phenol-Formaldehydharz). Auch können zur Armierung Holz- oder Cellulosefasern zugesetzt werden (5 bis 20 Gew%). Den Pulverharzen können weitere Hilfsstoffe zugesetzt werden, die den Prozess positiv beeinflussen (Netzmittel, Härter usw.)

Der Spänekuchen kann 3- oder 5-lagig gestreut werden. Auch mehr als fünf Lagen beleimter Späne sind möglich.

### Bezugszeichenliste

- 1: untere Deckschicht
- 2: Mittelschicht
- 3: obere Deckschicht
- 4: Schicht/Gemisch
- 5: Oberseite
- 6: Abstreifvorrichtung
- 7: Oberfläche
- 8: Spänekuchen
- 10: Platte
- 20: Kurztaktpresse

## Patentansprüche

1. Verfahren zur Herstellung einer OSB (10) bei dem lange, mit einem Klebstoff beleimte Holzspäne in mindestens drei Schichten (1, 2, 3) orientiert gestreut werden, wobei die Ausrichtung der Holzspäne in angrenzenden Schichten (1, 2, 3) versetzt erfolgt und anschließend die gestreuten Schichten (1, 2, 3) unter hohem Druck und Temperatur zu einer Platte (10) gewünschter Dicke verpresst werden, wodurch der Klebstoff aufschmilzt und aushärtet, mit folgenden Schritten:
- Aufstreuen eines Gemisches (4) aus Holzmehl und einem Kunstharzpulver auf eine Oberseite (5) der oberen Deckschicht (3),
- Abstreifen oder Abrütteln des aufgestreuten Gemisches (4), sodass Unebenheiten bis zu einer Tiefe von 4 mm verfüllt werden,
- Aushärten des Gemisches (4) unter Druck- und Temperatureinfluss indem das Gemisch (4) in die Vertiefungen in der oberen Deckschicht (3) hineingepresst wird, wobei das Kunstharz aufschmilzt und eine gleichmäßige Oberflächenschicht ausbildet,
wobei das Kunstharz Melamin- oder Phenolharz ist und das Gemisch (4) in einer Menge von mindestens 80 g/m² aufgestreut wird.

2. Verfahren nach Anspruch 1, **dadurch gekennzeichnet, dass** das Gemisch (4) auf eine Oberseite (5) einer bereits verpressten OSB (10) aufgestreut wird.

3. Verfahren nach Anspruch 1, **dadurch gekennzeichnet, dass** das Gemisch auf die Oberseite (5) der letzten gestreuten Schicht (3) langer Holzspäne eines aus mindestens drei gestreuten Schichten (1, 2, 3) bestehenden Spänekuchens (8) aufgestreut wird.

4. Verfahren nach einem der vorstehenden Ansprüche, **dadurch gekennzeichnet, dass** das Gemisch (4) mit einem Flächengewicht von mindestens 100 g/m² aufgestreut wird.

5. Verfahren nach Anspruch 4, **dadurch gekennzeichnet, dass** das Gemisch (4) mit einem Flächengewicht von 200 g/m² aufgestreut wird.

6. Verfahren nach einem der vorstehenden Ansprüche, **dadurch gekennzeichnet, dass** das Gemisch (4) aus 50 Gew% Holzmehl und 50 Gew% Kunstharzpulver besteht.

7. Verfahren nach einem der vorstehenden Ansprüche, **dadurch gekennzeichnet, dass** das Gemisch (4) in die Vertiefungen aktiv eingerakelt wird.

8. Verfahren nach einem der vorstehenden Ansprüche, **dadurch gekennzeichnet, dass** die langen Holzspäne auf ein in einer Transportrichtung umlaufendes Förderband gestreut werden.

9. Verfahren nach einem der vorstehenden Ansprüche, **dadurch gekennzeichnet, dass** zunächst auf eine Papierlage ein Gemisch (4) aus Holzmehl und Kunstharzpulver aufgestreut wird und darauf die erste Schicht langer Holzspäne aufgestreut wird.

10. Verfahren nach einem der vorstehenden Ansprüche, **dadurch gekennzeichnet, dass** auf die Gemischschicht ein imprägniertes Natronkraftpapier aufgelegt wird, bevor der Schichtaufbau verpresst wird.

11. Verfahren nach Anspruch 10, **dadurch gekennzeichnet, dass** das Natronkraftpapier mit Phenolharz imprägniert ist.

12. Verfahren nach einem der Ansprüche 2 bis 7, **dadurch gekennzeichnet, dass** der Schichtaufbau in einer Kurztaktpresse bei einer Temperatur von 200° C, einem Druck von 20 bar und einer Presszeit von 35 sec verpresst wird.

13. Verfahren nach einem der vorstehenden Ansprüche, **dadurch gekennzeichnet, dass** das Gemisch (4) mittels einer Rasterwalze aufgestreut wird.

14. Verfahren nach einem der vorstehenden Ansprüche, **dadurch gekennzeichnet, dass** als Holzmehl Frässtaub verwendet wird.

15. Verfahren nach einem der vorstehenden Ansprüche, **dadurch gekennzeichnet, dass** dem Gemisch (4) zur Armierung zusätzlich Holz-oder Cellulosefasern zugegeben werden.

16. Verfahren nach Anspruch 15, **dadurch gekennzeichnet, dass** die Armierung einen Anteil von 5 bis 20 Gew% hat.

17. Verfahren nach einem der vorstehenden Ansprüche, **dadurch gekennzeichnet, dass** dem Gemisch (4) Netzmittel und/oder Härter zugegeben werden.

## Claims

1. Method for producing an OSB (10), in which long wood strands coated with an adhesive are scattered in an oriented manner in at least three layers (1, 2, 3), wherein the wood strands in adjoining layers (1, 2, 3) are aligned in an offset manner and then the scattered layers (1, 2, 3) are compressed under high pressure and temperature to form a board (10) of the desired thickness, as a result of which the adhesive melts and cures, comprising the following steps:
- scattering a mixture (4) of wood flour and a synthetic resin powder onto an upper side (5) of the top cover layer (3),
- stripping or shaking off the scattered-on mixture (4) so that unevennesses to a depth of 4 mm are filled,
- curing the mixture (4) under the influence of pressure and temperature by pressing the mixture (4) into the depressions in the top cover layer (3), wherein the synthetic resin melts and a uniform surface layer forms,
wherein the synthetic resin is melamine resin or phenolic resin and the mixture (4) is scattered on in an amount of at least 80 g/m².

2. Method according to Claim 1, **characterized in that** the mixture (4) is scattered onto an upper side (5) of an already pressed OSB (10).

3. Method according to Claim 1, **characterized in that** the mixture is scattered onto the upper side (5) of the last scattered layer (3) of long wood strands of a strand cake (8) consisting of at least three scattered layers (1, 2, 3).

4. Method according to one of the preceding claims, **characterized in that** the mixture (4) is scattered on with a weight per unit area of at least 100 g/m².

5. Method according to Claim 4, **characterized in that** the mixture (4) is scattered on with a weight per unit area of 200 g/m².

6. Method according to one of the preceding claims, **characterized in that** the mixture (4) consists of 50% by weight wood flour and 50% by weight synthetic resin powder.

7. Method according to one of the preceding claims, **characterized in that** the mixture (4) is actively introduced into the depressions by a doctor blade.

8. Method according to one of the preceding claims, **characterized in that** the long wood strands are scattered onto a conveyor belt circulating in a transporting direction.

9. Method according to one of the preceding claims, **characterized in that** first a mixture (4) of wood flour and synthetic resin powder is scattered onto a paper layer and, after that, the first layer of long wood strands is scattered on.

10. Method according to one of the preceding claims, **characterized in that** an impregnated soda kraft paper is placed onto the mixture layer before the layer structure is compressed.

11. Method according to Claim 10, **characterized in that** the soda kraft paper is impregnated with phenolic resin.

12. Method according to one of Claims 2 to 7, **characterized in that** the layer structure is compressed in a short-cycle press at a temperature of 200°C, a pressure of 20 bar and for a pressing time of 35 sec.

13. Method according to one of the preceding claims, **characterized in that** the mixture (4) is scattered on by means of an anilox roll.

14. Method according to one of the preceding claims, **characterized in that** milling dust is used as wood flour.

15. Method according to one of the preceding claims, **characterized in that** wood fibres or cellulose fibres are additionally added to the mixture (4) for reinforcement.

16. Method according to Claim 15, **characterized in that** the reinforcement comprises a proportion of 5 to 20% by weight.

17. Method according to one of the preceding claims, **characterized in that** wetting agents and/or curing agents are added to the mixture (4).

## Revendications

1. Procédé de fabrication d'un panneau OSB (10), dans lequel des copeaux de bois longs encollés d'une colle sont dispersés de façon orientée en au moins trois couches (1, 2, 3),
dans lequel
l'orientation des copeaux de bois dans des couches adjacentes (1, 2, 3) s'effectue avec un décalage et ensuite les couches dispersées (1, 2, 3) sont pressées à une pression et une température élevées pour donner un panneau (10) d'épaisseur désirée, ce qui fait que la colle fond et durcit,
comprenant les étapes suivantes consistant à :
- disperser un mélange (4) de farine de bois et d'une poudre en résine synthétique sur une face supérieure (5) de la couche de couverture supérieure (3),
- racler ou secouer le mélange dispersé (4) de manière à remplir les irrégularités jusqu'à une profondeur de 4 mm,
- faire durcir le mélange (4) sous l'influence de la pression et de la température en pressant le mélange (4) dans les cavités de la couche de couverture supérieure (3), ce qui fait fondre la résine synthétique et réalise une couche de surface régulière,
dans lequel la résine synthétique est une résine de mélamine ou une résine phénolique et le mélange (4) est dispersé en une quantité d'au moins 80 g/m²

2. Procédé selon la revendication 1,
**caractérisé en ce que**
le mélange (4) est dispersé sur une face supérieure (5) d'un panneau OSB (10) déjà pressé.

3. Procédé selon la revendication 1,
**caractérisé en ce que**
le mélange est dispersé sur la face supérieure (5) de la couche (3) dispersée en dernier de copeaux de bois longs à partir d'un gâteau de copeaux (8) constitué d'au moins trois couches dispersées (1, 2, 3).

4. Procédé selon l'une des revendications précédentes,
**caractérisé en ce que**
le mélange (4) est dispersé avec un grammage d'au moins 100 g/m².

5. Procédé selon la revendication 4,
**caractérisé en ce que**
le mélange (4) est dispersé avec un grammage d'au moins 200 g/m².

6. Procédé selon l'une des revendications précédentes,
**caractérisé en ce que**
le mélange (4) est constitué à 50 % en poids de farine de bois et à 50 % en poids de poudre de résine synthétique.

7. Procédé selon l'une des revendications précédentes,
**caractérisé en ce que**
le mélange (4) est intégré activement par raclage dans les cavités.

8. Procédé selon l'une des revendications précédentes,
**caractérisé en ce que**
les copeaux de bois longs sont dispersés sur une bande de transport circulant dans une direction de transport.

9. Procédé selon l'une des revendications précédentes,
**caractérisé en ce que**
un mélange (4) de farine de bois et de poudre de résine synthétique est dispersé tout d'abord sur une couche de papier sur laquelle est alors dispersée la première couche de copeaux de bois longs.

10. Procédé selon l'une des revendications précédentes,
**caractérisé en ce que**
un papier kraft à la soude imprégné est appliqué sur la couche de mélange avant que la structure de couches ne soit pressée.

11. Procédé selon la revendication 10,
**caractérisé en ce que**
le papier kraft à soude est imprégné de résine phénolique.

12. Procédé selon l'une des revendications 2 à 7,
**caractérisé en ce que**
la structure de couches est pressée dans une presse à cycle court à une température de 200 °C, une pression de 20 bar et une durée de pressage de 35 secondes.

13. Procédé selon l'une des revendications précédentes,
**caractérisé en ce que**
le mélange (4) est dispersé au moyen d'un rouleau tramé.

14. Procédé selon l'une des revendications précédentes,
**caractérisé en ce que**
de la poussière de fraisage est utilisée comme farine de bois.

15. Procédé selon l'une des revendications précédentes,
**caractérisé en ce que**
des fibres de bois ou de cellulose sont ajoutées en supplément au mélange (4) pour le renforcer.

16. Procédé selon la revendication 15,
**caractérisé en ce que**
le renforcement représente une part de 5 à 20 % en poids.

17. Procédé selon l'une des revendications précédentes,
**caractérisé en ce que**
un agent mouillant et/ou un durcisseur est/sont ajouté(s) au mélange (4).
